# EUROPÄISCHE PATENTSCHRIFT

(11) **EP 3 609 716 B1**
(45) Veröffentlichungstag und Bekanntmachung des Hinweises auf die Patenterteilung: **28.02.2024**
(21) Anmeldenummer: 19701193.5
(22) Anmeldetag: 17.01.2019
(51) Int. Cl.: B41M 5/00, B41M 7/00

(54) **VERFAHREN ZUR HERSTELLUNG EINER BEDRUCKTEN PLASTISOL- ODER LACKSCHICHT**
METHOD FOR PRODUCING A PRINTED PLASTISOL LAYER OR PAINT LAYER
PROCÉDÉ POUR LA FABRICATION D'UNE COUCHE DE PLASTISOL OU DE VERNI IMPRIMÉE

(30) Priorität: 02.05.2018 DE 102018110522
(43) Veröffentlichungstag der Anmeldung: 19.02.2020
(73) Patentinhaber: OLBRICH GmbH, 46395 Bocholt (DE)
(72) Erfinder: JOSTEN, Andre, 46399 Bocholt (DE); ROBELING, Dirk, 46395 Bocholt (DE); TE WELSCHER, Frans, 46397 Bocholt (DE)
(74) Vertreter: Angerhausen, Christoph
(86) Internationale Anmeldenummer: PCT/EP2019/051147
(87) Internationale Veröffentlichungsnummer: WO 2019/211008

(56) Entgegenhaltungen:
- WO-A1-2008/061930
- US-A1- 2007 231 525
- US-A1- 2016 297 223

## Beschreibung

Die Erfindung betrifft ein Verfahren zur Herstellung einer bedruckten Plastisol- oder Lackschicht.

Die US 2016/297223 A1 beschreibt ein Verfahren zur Herstellung einer bedruckten Lackschicht, wobei das Verfahren das Bereitstellen eines Trägermaterials, das Aufbringen einer flüssigen Schicht auf dem Trägermaterial, das kontaktlose Bedrucken der flüssigen Schicht sowie das Aushärten der flüssigen Schicht aufweist. Ähnliche Verfahren sind auch in der US 2007/231525 A1 und in der WO 2008/061930 A1 beschrieben.

Bedruckte Plastisol- oder Lackschichten werden beispielsweise zur Herstellung von Wandbelägen mit digital gedrucktem Dekor oder zur Herstellung von Fußbodenbelägen verwendet. Aus der WO 2015/140682 A1 ist es bekannt, polymere Träger digital zu bedrucken. Ein Qualitätskriterium für den Druck sind die Tintenverankerung und die Farbhomogenität. Insbesondere bei polymeren Trägern sind unabhängig von der verwendeten Tinte homogene Oberflächeneigenschaften erwünscht, um Fehlerbilder aufgrund von lokalen Benetzungsstörungen ("Inselbildung"), eine mangelnde Abriebfestigkeit und sich daraus ableitende Farbungleichmäßigkeiten zu verhindern.

Ein Verfahren zum Tintenstrahldrucken auf ein nicht absorbierendes Substrat ist aus der EP 2 249 971 B1 bekannt. Ein weiteres Verfahren zur Herstellung einer Oberflächenbeschichtung, bei dem in eine noch flüssige Materialschicht vor einem Härteschritt gedruckt wird, ist aus der nachveröffentlichten EP 3 335 897 A1 bekannt.

Ein wesentlicher Nachteil der aus dem Stand der Technik bekannten Verfahren, bei denen beispielsweise auf eine PVC-Plastisolschicht gedruckt wird, die zuvor auf einem Trägersubstrat aufgebracht worden ist, liegt in der erforderlichen thermischen Behandlung des PVC-Plastisols zu dessen Gelierung bzw. Härtung. Dies bedingt beispielsweise, dass der jeweilige Träger der Geliertemperatur von typischerweise 140° C - 160° C ausgesetzt wird. Die in vielen Produkten, etwa in Fußbodenbelägen, eingesetzten polymeren Trägersubstrate sind in diesem Temperaturbereich jedoch nicht mehr mechanisch stabil beziehungsweise nicht mehr prozessfähig. Beispiele für diese ungeeigneten Träger sind 50 - 250µm dicke kalandrierte S-PVC-Filme für die Herstellung von Luxury Vinyl Tiles (LVT) oder PVC/PET-Filme, die im Dekorbereich Verwendung finden.

Der Erfindung liegt daher die objektive Aufgabe zugrunde, ein Verfahren bereitzustellen, bei dem die Qualität des Druckbilds auf einer fließfähigen Schicht über den gesamten Herstellungsprozess erhalten bleibt.

Diese Aufgabe wird durch ein Verfahren mit den Merkmalen des Anspruchs 1 gelöst. Die abhängigen Ansprüche betreffen jeweils vorteilhafte Ausführungsformen der Erfindung.

Demgemäß ist vorgesehen, dass das Verfahren die Schritte aufweist:
- Bereitstellen eines bahnenförmigen Trägers mit einer Trennbeschichtung und/oder einer Oberfläche mit nicht klebender bzw. trennender Eigenschaft;
- Aufbringen einer fließfähigen, vorzugsweise flüssigen oder solartigen Plastisol- oder Lackschicht auf die Trennbeschichtung und/oder die Oberfläche mit nicht klebender bzw. trennender Eigenschaft;
- kontaktloses Bedrucken der fließfähigen Plastisol- oder Lackschicht; und
- Härten der bedruckten Plastisol- oder Lackschicht, wobei bei dem Härten die bedruckte Plastisol- oder Lackschicht auf mehr als 130°C, vorzugsweise auf mehr als 150°C erwärmt wird.

Die Herstellung der bedruckten Plastisol- oder Lackschicht kann somit unabhängig von der Bereitstellung des Trägersubstrats erfolgen, auf welchem die bedruckte Plastisol- oder Lackschicht insbesondere zu Dekorzwecken in einem nachfolgenden Verfahrensschritt aufgebracht werden kann. Dies hat zur Folge, dass die thermische Behandlung der Plastisol- oder Lackschicht, insbesondere ein entsprechender Gelierschritt, ein Härteschritt oder ein Trocknungsschritt, ohne thermische Belastung des Substrates erfolgt. Nach dem Härten der bedruckten Plastisol- oder Lackschicht kann diese inline einer Laminiervorrichtung zugeführt werden, wo sie auf ein gegebenenfalls temperaturempfindliches Trägersubstrat laminiert wird. Alternativ kann die bedruckte Plastisol- oder Lackschicht auf dem bahnenförmigen Träger bis zu einer Weiterverarbeitung gelagert werden, wozu sie beispielsweise mit dem bahnförmigen Träger auf eine Aufwickelspule aufgewickelt wird.

Das Bereitstellen eines bahnenförmigen Trägers mit einer Trennbeschichtung und/oder einer Oberfläche mit trennender Eigenschaft kann das Bereitstellen eines Releaseliners oder eines umlaufenden Transferbandes aufweisen. Der Releaseliner beziehungsweise das umlaufende Transferband können als Trennbeschichtung eine silikonhaltige Beschichtung aufweisen. Die Trennbeschichtung und/oder die Oberfläche mit trennender Eigenschaft sind auf keine besonderen Ausführungsformen beschränkt. Die Trennbeschichtung muss insbesondere auch nicht zwingend eine zu dem bahnenförmigen Träger separate Schicht sein. Die Trennbeschichtung kann durch eine Konditionierung des bahnenförmigen Trägers mit adhäsionsmindernden Materialien erhalten werden, beispielsweise durch Silikonisierung eines Trägergewebebands. Wesentlich ist allein eine nicht klebende bzw. trennende Eigenschaft zwischen der Oberfläche des Trägers und der Plastisol- oder Lackschicht. So sind beispielsweise Edelstahlbänder bekannt, die es ohne die Aufbringung einer trennenden Schicht das Ablösen einer gehärteten Plastisol- oder Lackschicht erlauben.

Das kontaktlose Bedrucken der fließfähigen Plastisol- oder Lackschicht kann einen Digitaldruck, beispielsweise einen Tintenstrahldruck oder einen Laserdruck aufweisen.

Alternativ kann das Aufbringen einer fließfähigen Plastisol- oder Lackschicht das Aufbringen einer solartigen PVC-Plastisolschicht aufweisen, die bei dem Härten, welches ein Gelieren der solartigen Plastisolschicht aufweisen kann, auf eine Temperatur von vorzugsweise mehr als 130°C erwärmt wird.

Nach dem Härten der bedruckten Plastisol- oder Lackschicht kann eine Haftgrundierung auf die bedruckte und gehärtete Plastisol- oder Lackschicht aufgebracht und anschließend getrocknet werden. Die Haftgrundierung kann auf die während des Bedruckens bedruckte Seite der Plastisol- oder Lackschicht aufgebracht werden. Sie kann dazu dienen, die Anhaftung der Plastisol- oder Lackschicht an einem Klarfilm bzw. an einem Verschleißschutzfilm zu verbessern.

Nach dem Härten der bedruckten Plastisol- oder Lackschicht kann der bahnenförmige Träger mit der darauf aufgebrachten Plastisol- oder Lackschicht auf einer Aufwickelspule für die spätere Weiterverarbeitung bereitgestellt werden.

Nach dem Härten kann die bedruckte Plastisol- oder Lackschicht auf dem bahnenförmigen Träger einer Laminiervorrichtung zugeführt und mit der Laminiervorrichtung auf ein Substrat laminiert werden. Dadurch, dass das Substrat nicht den Temperaturen ausgesetzt ist, die für die Härtung der Plastisol- oder Lackschicht angewandt werden, ist eine Kontrolle der Dimensionen des gegebenenfalls temperatursensiblen Substrats möglich, was eine wesentliche Voraussetzung für das häufig dem Laminieren nachfolgenden Prägen im Register ist, beispielsweise zur Herstellung von Fußbodenbelägen, etwa LVTs. Das Verfahren kann demgemäß nach dem Laminieren der gehärteten und bedruckten Plastisol- oder Lackschicht auf ein Substrat das Prägen des Laminats aufweisen.

Vor dem Laminieren oder während des Laminierens kann die Plastisol- oder Lackschicht von dem bahnenförmigen Träger abgelöst und entfernt werden. Bei einer alternativen Ausführungsform kann der bahnenförmige Träger an der Plastisol- oder Lackschicht verbleiben und als Zwischenschicht zwischen der Plastisol- oder Lackschicht und dem Substrat mit der Plastisol- oder Lackschicht auf das Substrat laminiert werden.

Das Laminieren der Plastisol- oder Lackschicht auf das Substrat kann das Laminieren der Plastisol- oder Lackschicht auf einen Klarfilm und/oder auf das Substrat eines Bodenbelags aufweisen. Dazu kann die Klarschicht auf die Plastisol- oder Lackschicht laminiert werden, wobei die Plastisol- oder Lackschicht in dem erzeugten Laminat zwischen dem Substrat und dem Klarfilm angeordnet ist.

Das Laminieren der bedruckten Plastisol- oder Lackschicht auf das Substrat kann bei einer Temperatur der Laminiervorrichtung von weniger als 130° C und vorzugsweise bei einer Temperatur von weniger als 110° C mit dem z.B. thermisch plastifizierten Substrat durchgeführt werden. Bei dem Bedrucken kann eine Tinte in die fließfähige Plastisol- oder Lackschicht eingebracht werden. Alternativ kann eine klebrige Eigenschaft ohne thermische Plastifizierung genutzt werden, z.B. ein Hotmelt. Das Bedrucken kann beispielsweise einen Digitaldruck aufweisen. Der Digitaldruck kann beispielsweise als ein Laserdruck oder als ein Tintenstrahldruck ausgeführt sein.

Wenn die fließfähige Plastisol- oder Lackschicht eine Plastisolschicht ist, kann das Härten der bedruckten Plastisolschicht das Vergelen bzw. Gelieren der bedruckten Plastisolschicht beinhalten, wobei die Tinte in der vergelten bzw. gelierten Plastisolschicht stabilisiert wird.

Bei dem Bereitstellen eines bahnenförmigen Trägers mit einer Trennbeschichtung und/oder einer Oberfläche mit trennender Eigenschaft kann beispielsweise ein silikonisiertes Papier, Textil oder Gewebe bereitgestellt werden, auf das bei dem Aufbringen ein PVC-Plastisol aufgebracht wird, das nach dem Bedrucken bei dem Härten geliert bzw. vergelt wird.

Bei dem Bereitstellen kann ein bahnenförmiger Träger ohne Trennbeschichtung und/oder Oberfläche mit trennender Eigenschaft bereitgestellt werden, der nach dem Bedrucken und Härten als Teilschicht eines Mehrschichtlaminats beim Laminieren erhalten bleibt.

Weitere Einzelheiten der Erfindung werden anhand der nachstehenden Figuren erläutert. Dabei zeigt:
- Figur 1: in schematischer Darstellung eine erste Ausführungsform eines möglichen Anlagenlayouts zur Durchführung des erfindungsgemäßen Verfahrens;
- Figur 2: in schematischer Darstellung eine zweite Ausführungsform eines möglichen Anlagenlayouts zur Durchführung des erfindungsgemäßen Verfahrens;
- Figur 3: in schematischer Darstellung eine dritte Ausführungsform eines möglichen Anlagenlayouts zur Durchführung des erfindungsgemäßen Verfahrens; und
- Figur 4: in schematischer Darstellung eine vierte Ausführungsform eines möglichen Anlagenlayouts zur Durchführung des erfindungsgemäßen Verfahrens.

Bei der in Figur 1 gezeigten Ausführungsform wird ein bahnenförmiger Träger 1 mit einer Trennbeschichtung 2 und/oder einer Oberfläche mit trennender Eigenschaft von einer Abwickelspule 13 in einem Verfahrensschritt 100 bereitgestellt. Der bahnenförmige Träger 1 mit der Trennbeschichtung 2 und/oder der Oberfläche mit trennender Eigenschaft wird einem Plastisolauftragwerk 14 zugeführt, mit Hilfe welches in einem Schritt 200 eine fließfähige Plastisolschicht 3 auf die Trennbeschichtung 2 und/oder die Oberfläche mit trennender Eigenschaft aufgebracht wird. Die Plastisolschicht 3 ist insbesondere dann noch fließfähig und weist eine solartige Beschaffenheit auf, wenn sie noch nicht vergelt bzw. geliert oder gehärtet worden ist.

Nachdem die fließfähige Plastisol- oder Lackschicht 3 auf die Trennbeschichtung 2 und/oder die Oberfläche mit trennender Eigenschaft des bahnenförmigen Trägers 1 in dem Schritt 200 aufgebracht worden ist, wird sie in ihrem fließfähigen Zustand in einem Schritt 300 berührungslos bedruckt. Dazu wird bei der vorliegenden Ausführungsform in einem Digitaldruck, beispielsweise in einem Laserdruck oder einem Tintenstrahldruck, Tinte 9 in die fließfähige Plastisolschicht 3 eingebracht. In einem darauf folgenden Schritt 400 wird die bedruckte Plastisolschicht 3 gehärtet. Das Härten 400 kann das Vergelen bzw. das Gelieren aufweisen.

Auf diese Weise kann eine bedruckte und gehärtete Plastisol- oder Lackschicht 3 auf einem bahnenförmigen Träger 1 bereitgestellt und beispielsweise sofort für die Weiterverarbeitung inline an eine Laminiervorrichtung 6 weiter transportiert oder offline bereitgestellt werden, etwa indem die bedruckte Plastisol- oder Lackschicht auf einer Aufwickelspule 5 für die spätere Weiterverarbeitung gelagert wird.

Im Falle der Inline-Verarbeitung der hergestellten bedruckten und gehärteten Plastisolschicht 3 kann diese auf ihrem bahnenförmigen Träger 1 einer Laminiervorrichtung 6 zugeführt werden, wo in einem Schritt 600 der bahnenförmige Träger 1 von der Plastisolschicht 3 gelöst und entfernt wird. Der bahnenförmige Träger 1 kann auf eine Aufwickelspule 12 aufgenommen werden. Der auf die Aufwickelspule 12 aufgewickelte bahnenförmige Träger 1 kann später wiederverwendet werden, indem er in dem Schritt 100 wieder in den Prozess eingeschleust wird.

Der Laminiervorrichtung 6 wird ein Klarfilm 8 zugeführt, auf den die bedruckte Seite der Plastisolschicht 3 aufgebracht und anschließend mit der Plastisolschicht 3 auf ein Substrat 7 laminiert wird, so dass in dem erzeugten Laminat die Plastisolschicht 3 zwischen dem Klarfilm 8 und dem Substrat 7 angeordnet ist. Mittels Infrarotstrahlung 10 wird der Klarfilm 8 optional unmittelbar vor dem Aufbringen auf die Plastisolschicht 3 erwärmt, um die Adhäsion des Klarfilms 8 auf der Plastisolschicht 3 zu verbessern. Ebenso optional wird analog in dem Laminierschritt 500 auch das der Laminiervorrichtung 6 zugeführte Substrat 7, unmittelbar bevor es mit der Plastisolschicht 3 in Kontakt tritt, mit der Vorwärmeinrichtung 11, z.B. einem IR-Strahler, erwärmt, um die Anhaftung der Plastisolschicht 3 auf dem Substrat 7 zu verbessern. Die Laminiervorrichtung 6 weist eine beheizte Walze auf die grundsätzlich einen hinreichenden Wärmeeintrag auf den Klarfilm 8 und das Substrat 7 aufweist, um das erzeugte Laminat miteinander zu verbinden.

Wie ebenfalls dargestellt ist, kann bei einer alternativen Ausführungsform des dargestellten Verfahrens vorgesehen sein, dass lediglich die Plastisolschicht 3 und der Klarfilm 8 in dem Laminierschritt 500 von der Laminiervorrichtung 6 zu einem Laminat gefügt werden und insbesondere (noch) nicht mit dem Substrat 7 zu einem Drei-Schichtlaminat verbunden werden, sondern stattdessen das Zwei-Schichtlaminat aus Klarfilm 8 und Plastisolschicht 3 in dem Schritt 900 ausgeschleust wird.

Die in Figur 2 gezeigte Ausführungsform unterscheidet sich von der in Figur 1 gezeigten Ausführungsform darin, dass anstelle eines bahnenförmigen Trägers 1, der über eine Abwickelspule 13 bereitgestellt und auf einer Aufwickelspule 12 wieder aufgenommen wird, der bahnenförmige Träger 1 in Form eines umlaufend geschlossenen Transferbands bereitgestellt wird, welches jedoch entsprechend den Prinzipien der Erfindung an einer der Plastisolschicht 3 zugewandten Seite eine Trennbeschichtung 2 und/oder eine Oberfläche mit trennender Eigenschaft aufweist, um das einfache Wiederablösen der auf dem bahnenförmigen Träger 1 erzeugten bedruckten Plastisolschicht nach dem Härten 400 zu erreichen.

Die in Figur 3 gezeigte Ausführungsform unterscheidet sich darin von der in Figur 1 gezeigten Ausführungsform, dass anstelle eines Plastisolauftragwerks 14 ein UV-Lackauftragwerk 15 zur Aufbringung einer UV-Lackschicht 3 auf den bahnenförmigen Träger 1 in dem Schritt 200 verwendet wird. Nach dem Bedrucken der UV-Lackschicht in dem Schritt 300 wird die noch flüssige UV-Lackschicht in dem Schritt 400 durch UV-Bestrahlung gehärtet.

Bei einer Variante der in Figur 3 gezeigten Ausführungsform ist dem Härten 400 nachgelagert und dem Laminieren 500 vorgelagert ein Schritt 700 vorgesehen, bei dem eine Haftgrundierung 4 auf die bedruckte und gehärtete Lackschicht 3 aufgebracht und in einem anschließenden Schritt 800 getrocknet wird. Die Haftgrundierung 4 wird auf die bedruckte Seite der Lackschicht 3 aufgebracht und ist dazu vorgesehen, die Anhaftung der bedruckten Lackschicht 3 an dem Klarfilm 8 zu verbessern.

Die in Figur 4 gezeigte Ausführungsform unterscheidet sich von der in Figur 1 gezeigten Ausführungsform darin, dass anstelle eines Plastisolauftragwerks ein Lackauftragwerk 16 vorgesehen ist, über das ein Lack auf die Trennbeschichtung 2 und/oder die Oberfläche mit trennender Eigenschaft des bahnenförmigen Träger 1 aufgebracht wird. Entsprechend den Prinzipien der vorliegenden Erfindung wird auch diese Lackbeschichtung 3 in ihrem noch fließfähigen, insbesondere flüssigen Zustand in einem Schritt 300 durch die Einbringung von Tinte 9 bedruckt und anschließend an das Drucken 300 durch Trocknung in einem Schritt 400 gehärtet. Der Lack kann eine wässrige oder lösemittelhaltige Basis haben.

## Patentansprüche

1. Verfahren zur Herstellung einer bedruckten Plastisol- oder Lackschicht, das die Schritte aufweist:
- Bereitstellen (100) eines bahnenförmigen Trägers (1) mit einer Trennbeschichtung (2) und/oder einer Oberfläche mit nicht klebender bzw. trennender Eigenschaft;
- Aufbringen (200) einer fließfähigen, vorzugsweise flüssigen oder solartigen Plastisol- oder Lackschicht (3) auf die Trennbeschichtung (2) und/oder die Oberfläche mit nicht klebender bzw. trennender Eigenschaft;
- kontaktloses Bedrucken (300) der fließfähigen Plastisol- oder Lackschicht (3); und
- Härten (400) der bedruckten Plastisol- oder Lackschicht (3), wobei bei dem Härten (400) die bedruckte Plastisol- oder Lackschicht (3) auf mehr als 130°C, vorzugsweise auf mehr als 150°C erwärmt wird.

2. Verfahren nach Anspruch 1, bei dem das Bereitstellen (100) eines bahnenförmigen Trägers (1) mit einer Trennbeschichtung (2) und/oder einer Oberfläche mit trennender Eigenschaft das Bereitstellen eines Releaseliners oder eines umlaufenden Transferbandes aufweist.

3. Verfahren nach einem der vorangegangenen Ansprüche, bei dem das kontaktlose Bedrucken (300) der fließfähigen Plastisol- oder Lackschicht (3) einen Digitaldruck, insbesondere einen Tintenstrahldruck aufweist.

4. Verfahren nach einem der vorangegangenen Ansprüche, bei dem nach dem Härten (400) der bedruckten Plastisol- oder Lackschicht (3) eine Haftgrundierung (4) auf die bedruckte und gehärtete Plastisol- oder Lackschicht (3) aufgebracht (700) und anschließend getrocknet (800) wird.

5. Verfahren nach einem der vorangegangenen Ansprüche, bei dem nach dem Härten (400) der bedruckten Plastisol- oder Lackschicht (3) der Träger (1) mit der darauf aufgebrachten Plastisol- oder Lackschicht (3) auf einer Aufwickelspule (5) für die spätere Weiterverarbeitung bereitgestellt wird.

6. Verfahren nach einem der vorangegangenen Ansprüche, bei dem nach dem Härten (400) die bedruckte Plastisol- oder Lackschicht (3) auf dem bahnenförmigen Träger (1) einer Laminiervorrichtung (6) zugeführt und mit der Laminiervorrichtung (6) auf ein Substrat (7) laminiert (500) wird.

7. Verfahren nach Anspruch 6, bei dem vor dem Laminieren (500) oder während des Laminierens (500) die Plastisol- oder Lackschicht (3) von dem bahnenförmigen Träger (1) abgelöst und entfernt (600) wird.

8. Verfahren nach Anspruch 6 oder 7, bei dem das Laminieren (500) der Plastisol- oder Lackschicht (3) auf ein Substrat (7) das Laminieren (500) der Plastisol- oder Lackschicht (3) auf einen Klarfilm (8) und/oder auf eine Trägerschicht eines Fußbodenbelags aufweist.

9. Verfahren nach einem der Ansprüche 6 bis 8, bei dem das Laminieren (500) der bedruckten Plastisol- oder Lackschicht (3) auf das Substrat (7) bei einer Temperatur von weniger als 130°C und vorzugsweise bei einer Temperatur von weniger als no°C durchgeführt wird.

10. Verfahren nach einem der vorangegangenen Ansprüche, bei dem bei dem Bedrucken (300) eine Tinte (9) in die fließfähige Plastisol- oder Lackschicht (3) eingebracht wird.

11. Verfahren nach Anspruch 10, bei dem die fließfähige Plastisol- oder Lackschicht (3) eine Plastisolschicht ist und das Härten (400) der bedruckten Plastisolschicht das Vergelen der bedruckten Plastisolschicht aufweist, wobei die Tinte (9) in der Plastisolschicht stabilisiert wird.

12. Verfahren nach einem der vorangegangenen Ansprüche, bei dem bei dem Bereitstellen (100) eines bahnenförmigen Trägers (1) mit einer Trennbeschichtung (2) und/oder einer Oberfläche mit trennender Eigenschaft ein silikonisiertes Papier, Textil oder Gewebe bereitgestellt wird, auf das bei dem Aufbringen (200) ein PVC-Plastisol aufgebracht wird, das nach dem Bedrucken (300) bei dem Härten (400) geliert wird.

## Claims

1. A method for producing a printed plastisol or lacquer layer, comprising the steps of:
- providing (100) a web-shaped carrier (1) with a release coating (2) and/or a surface with a non-sticking or releasing property;
- applying (200) a flowable, preferably liquid or sol-like plastisol or lacquer layer (3) to the release coating (2) and/or the surface with non-sticking or releasing property;
- contactless printing (300) the flowable plastisol or lacquer layer (3); and
- curing (400) the printed plastisol or lacquer layer (3), wherein, when curing (400), the printed plastisol or lacquer layer (3) is heated to more than 130 °C, preferably to more than 150 °C.

2. The method according to claim 1, wherein providing (100) a web-shaped carrier (1) with a release coating (2) and/or a surface with releasing property comprises providing a release liner or a revolving transfer belt.

3. The method according to any one of the preceding claims, wherein contactless printing (300) the flowable plastisol or lacquer layer (3) comprises a digital printing, in particular an inkjet printing.

4. The method according to any one of the preceding claims, wherein, after curing (400), the printed plastisol or lacquer layer (3), an adhesion primer (4) is applied (700) to the printed and cured plastisol or lacquer layer (3) and then dried (800) .

5. The method according to any one of the preceding claims, wherein, after curing (400), the printed plastisol or lacquer layer (3), the carrier (1) with the plastisol or lacquer layer (3) applied to it is provided on a take-up reel (5) for subsequent processing.

6. The method according to any one of the preceding claims, wherein, after curing (400), the printed plastisol or lacquer layer (3) on the web-shaped carrier (1) is fed to a laminating device (6) and is laminated (500) onto a substrate (7) using the laminating device (6).

7. The method according to claim 6, wherein, before laminating (500) or when laminating (500), the plastisol or lacquer layer (3) is detached and removed (600) from the web-shaped carrier (1) .

8. The method according to claim 6 or 7, wherein laminating (500) the plastisol or lacquer layer (3) onto a substrate (7) comprises laminating (500) the plastisol or lacquer layer (3) onto a clear film (8) and/or onto a carrier layer of a floor covering.

9. The method according to any one of claims 6 to 8, wherein laminating (500) the printed plastisol or lacquer layer (3) onto the substrate (7) is carried out at a temperature of less than 130 °C and preferably at a temperature of less than 110 °C.

10. The method according to any one of the preceding claims, wherein, when printing (300), an ink (9) is introduced into the flowable plastisol or lacquer layer (3).

11. The method according to claim 10, wherein the flowable plastisol or lacquer layer (3) is a plastisol layer and the curing (400) of the printed plastisol layer comprises gelling the printed plastisol layer, stabilizing the ink (9) in the plastisol layer.

12. The method according to any one of the preceding claims, wherein, when providing (100) a web-shaped carrier (1) with a release coating (2) and/or a surface with releasing property, a siliconized paper, textile or fabric is provided onto which when applying (200) a PVC plastisol is applied, which is gelled after printing (300) when curing (400).

## Revendications

1. Procédé pour la production d'une couche de plastisol ou peinture imprimée, qui comprend les étapes :
- fourniture (100) d'un support (1) en forme bande comportant un revêtement antiadhésif (2) et/ou une surface à propriété non collante ou antiadhésive ;
- application (200) d'une couche de plastisol ou peinture (3) fluide, de préférence liquide ou de type sol, sur le revêtement antiadhésif (2) et/ou la surface à propriété non collante ou antiadhésive ;
- impression sans contact (300) de la couche de plastisol ou peinture (3) fluide ; et
- durcissement (400) de la couche de plastisol ou peinture (3) imprimée, lors du durcissement (400) la couche de plastisol ou peinture (3) imprimée étant chauffée à plus de 130 °C, de préférence à plus de 150 °C.

2. Procédé selon la revendication 1, dans lequel la fourniture (100) d'un support (1) en forme de bande comportant un revêtement antiadhésif (2) et/ou une surface à propriété antiadhésive comporte la fourniture d'une pellicule antiadhésive ou d'une bande de transfert en rotation.

3. Procédé selon l'une quelconque des revendications précédentes, dans lequel l'impression sans contact (300) de la couche de plastisol ou peinture (3) fluide comporte une impression numérique, en particulier une impression par jet d'encre.

4. Procédé selon l'une quelconque des revendications précédentes, dans lequel après le durcissement (400) de la couche de plastisol ou peinture (3) imprimée un apprêt d'accrochage (4) est appliqué (700) sur la couche de plastisol ou peinture (3) imprimée et durcie et ensuite séché (800).

5. Procédé selon l'une quelconque des revendications précédentes, dans lequel après le durcissement (400) de la couche de plastisol ou peinture (3) imprimée le support (1) avec la couche de plastisol ou peinture (3) appliquée sur celui-ci est chargé sur une bobine réceptrice (5) pour le traitement ultérieur.

6. Procédé selon l'une quelconque des revendications précédentes, dans lequel après le durcissement (400) la couche de plastisol ou peinture (3) imprimée est envoyée sur le support (1) en forme de bande d'un dispositif de stratification (6) et est stratifiée (500) sur un subjectile (7) par le dispositif de stratification (6).

7. Procédé selon la revendication 6, dans lequel avant la stratification (500) ou pendant la stratification (500) la couche de plastisol ou peinture (3) est détachée et séparée (600) du support (1) en forme de bande.

8. Procédé selon la revendication 6 ou 7, dans lequel la stratification (500) de la couche de plastisol ou peinture (3) sur un subjectile (7) comporte la stratification (500) de la couche de plastisol ou peinture (3) sur un film transparent (8) et/ou sur une couche de support d'un revêtement de sol.

9. Procédé selon l'une quelconque des revendications 6 à 8, dans lequel la stratification (500) sur le subjectile (7) de la couche de plastisol ou peinture (3) imprimée est effectuée à une température de moins de 130 °C et de préférence à une température de moins de 110 °C.

10. Procédé selon l'une quelconque des revendications précédentes, dans lequel lors de l'impression (300) une encre (9) est introduite dans la couche de plastisol ou peinture (3) fluide.

11. Procédé selon la revendication 10, dans lequel la couche de plastisol ou peinture (3) fluide est une couche de plastisol et le durcissement (400) de la couche de plastisol imprimée comporte la gélification de la couche de plastisol imprimée, de sorte que l'encre (9) est stabilisée dans la couche de plastisol.

12. Procédé selon l'une quelconque des revendications précédentes, dans lequel lors de la fourniture (100) d'un support (1) en forme de bande comportant un revêtement antiadhésif (2) et/ou une surface à propriété antiadhésive est fourni un papier, textile ou tissu siliconé, sur lequel est appliqué lors de l'application (200) un plastisol en PVC qui, après l'impression (300), est gélifié lors du durcissement (400) .
